# EUROPÄISCHE PATENTSCHRIFT

(11) **EP 0 306 447 B1**
(45) Veröffentlichungstag und Bekanntmachung des Hinweises auf die Patenterteilung: **19.02.1992**
(21) Anmeldenummer: 88810563.2
(22) Anmeldetag: 17.08.1988
(51) Int. Cl.: C09D 5/00, D06L 3/12, D21H 19/44, G03C 1/815

(54) **Dispersionsaufheller-Präparate**
Preparations comprising brightening agents of the dispersion type
Préparations comprenant des agents d'éclaircissement de type dispersion

(30) Priorität: 26.08.1987 CH 3263/87
(43) Veröffentlichungstag der Anmeldung: 08.03.1989
(73) Patentinhaber: CIBA-GEIGY AG, 4002 Basel (CH)
(72) Erfinder: Rohringer, Peter, CH-4124 Schönenbuch (CH)

(56) Entgegenhaltungen:
- DE-A- 2 500 915
- DE-A- 3 001 387
- DE-B- 1 150 274
- FR-A- 2 360 104
- GB-A- 911 104
- GB-A- 1 151 590
- GB-A- 1 349 934
- US-A- 2 797 198
- US-A- 3 434 837
- US-A- 3 475 172
- US-A- 3 789 012

## Beschreibung

Die vorliegende Erfindung betrifft neue feste und flüssige Dispersionsaufheller-Präparate, deren Herstellung sowie deren Verwendung zum Aufhellen von Streichmassen z.B. für die Beschichtung von Papier, Karton, Holz, Folien, Textilstoffen, nichtgewebten Materialien und Baustoffen.

Es ist bekannt, Streichmassen für die Beschichtung von glatten Oberflächen mittels anionischer Verbindungen aus der Reihe der Triazinylflavonsäure optisch aufzuhellen. Gute Weissgrade liefert diese Stoffklasse jedoch nur in Streichmassen, die natürliche Bindemittel, wie Casein, Stärke, Protein oder Gelatine, enthalten.

Für die heute gebräuchlichen Streichmassen, die überwiegend synthetische Latex-Binder auf Basis von z.B. Copolymeren aus Styrol-Butadien-Acrylsäureestern oder Styrol-Butylacrylat enthalten, wurde daher vorgeschlagen, Dispersionsaufheller in Gegenwart von Dispergatoren und gegebenenfalls nichtionogenen Emulgatoren zu verwenden (GB-1294173, GB-1349934). Nachteil dieser Verfahren ist der geringe maximal erreichbare Weissgrad und die starke Abhängigkeit des Weissgrades von der Trocknungstemperatur.

Andere Lösungsvorschläge bestanden darin, durch Einarbeitung organischer Lösungsmittel (DE-A-2242597) und zusätzlicher Lösungsvermittler (DE-A-2806195) die Aufhelleffekte zu verbessern. Diese Formulierungen sind jedoch in der Praxis nur bedingt einsetzbar, da bei der Verdampfung der Lösungsmittel explosionsgefährliche Luftgemische entstehen können und die Lösungsmitteldämpfe zu gesundheitlichen Gefährdungen im Betrieb und zu Umweltbelästigungen führen können.

Es wurde nun gefunden, dass Präparate, die neben mindestens einem Dispersionsaufheller und mindestens einem Dispergator und/oder Emulgator, gegebenenfalls weitern Zusätzen und Wasser noch mindestens ein spezifisches über 40°C bis 200°C, vorzugsweise bis 120°C schmelzendes, wasserunlösliches aromatisches oder C₁₄-C₁₈ fettalkoholisches Hilfsmittel oder Hilfsmittelgemisch enthalten überraschenderweise diese Nachteile nicht zeigen.

Als derartige Hilfsmittel werden Cetylalkohol und vor allem Verbindungen der Formel verwendet,
worin R₁ = -COOR, -COR, SO₂NHR, R oder OH, und
R₂ = H, -COOR, -COR, SO₂NHR oder R,
R₃ = H oder Phenylen,
mit R = gegebenenfalls mit C₁-C₈-Alkyl, C₃-C₈-Cycloalkyl oder Phenyl substituiertes C₁-C₈-Alkyl, C₃-C₈-Cycloalkyl oder Phenyl bedeutet.

Es handelt sich dabei beispielsweise um folgende Verbindungen: Benzylphenylketon, Salicylsäurephenylester, Benzophenon, Dibenzyl, p-Benzylbiphenyl, Benzolsulfanilid, 1-Hydroxi-2-phenylnaphthoat, Terephthalsäurediphenylester, Terephthalsäuredimethylester und/oder Phthalsäuredicyclohexylester (PDCH).

Diese Hilfsmittel werden in Mengen von 0,1 bis 150 Teile, insbesondere in Mengen von 1 bis 100 Teile und vor allem in Mengen von 9 bis 100 Teile bezogen auf 1 Teil Dispersionsaufheller eingesetzt.

Als Dispersionsaufheller werden wasserunlösliche bzw. in Wasser schwerlösliche Aufheller wie zum Beispiel in der DE-A-2806195 beschrieben, bevorzugt jedoch Dispersionsaufheller aus der Klasse der Cumarine und/oder Benzoxazole, insbesondere Benzoxazolyl-thiophene verwendet. Die Dispersionsaufheller sind bekannt. Von besonderem Interesse sind die Aufheller und Mischungen von Aufhellern der Formel worin R₄ = Wasserstoff oder unabhängig voneinander C₁-C₆-Alkyl bedeutet.

Als Dispergatoren und/oder Emulgatoren enthält das erfindungsgemässe Präparat übliche anionische oder kationische und/oder nichtionogene Emulgatoren und/oder Dispergatoren, vorzugsweise in Mengen von 2-20 % insbesondere 5-10 %, bezogen auf die Summe von Dispersionsaufheller und Hilfsmittel.

Als anionaktive Emulgatoren seien beispielsweise genannt:
Carbonsäuren und ihre Salze, wie die Natrium, Kalium- oder Ammoniumsalze der Laurin-, Stearin- oder Oelsäure, Acylierungsprodukte von Aminocarbonsäuren und ihre Salze, z.B. das Natriumsalz des Oleoylsarkosids. Sulfate wie Fettalkoholsulfate, z.B. Laurylsulfat und Lorolsulfat, Sulfate von Hydroxyfettsäureestern, z.B. sulfatiertes Ricinusöl, von Fettsäurehydroxyalkylamiden, z.B. sulfatiertes Kokosfettsäureethanolamid sowie Sulfate von partiell veresterten bzw. veretherten Polyhydroxyverbindungen, wie sulfatiertes Oelsäuremonoglycerid oder Glycerinethersulfate, ferner Sulfate substituierter Polyglykolether, z.B. Nonylphenolpolyglykolethersulfat. Sulfonate wie primäre und sekundäre Alkylsulfonate, z.B. C₁₂-C₁₆-Paraffinsulfonsäuren bzw. deren Natriumsalze, Alkylsulfonate mit amid- oder mit esterartig gebundenen Acylresten wie Oleyl-methyl-taurid und Sulfonate von Polycarbonsäureestern wie Di-iso-octylsulfatobernsteinsäureester; ferner solche mit aromatischen Gruppen wie Alkylbenzol, z.B. Dodecylbenzol-, Alkylnaphthalin-, wie Dibutylnaphthalin und Alkylbenzimidazol-, wie Tetradecylbenzimidazol-sulfonate.

Als nichtionogene Emulgatoren seien beispielsweise genannt:
Ester und Ether von Polyalkoholen, wie Alkylpolyglykolether, z.B. Laurylalkohol oder Oleylalkohol, Polyethylenglykolether, Acylpolyglykolether wie Oelsäurepolyglykolether, Alkylarylpolyglykolether wie die Ethoxylierungsprodukte des Nonyl- und Dodecylphenols, acylierte Amino-alkanolpolyglykolether, ferner die bekannten nichtionogenen Tenside, die sich von Fettaminen wie Stearylamin, Fettsäureamiden oder von Zuckern und deren Derivaten ableiten.

Bei den anionischen Dispergiermitteln handelt es sich um die üblichen Dispergiermittel, z.B. um Kondensationsprodukte von aromatischen Sulfonsäuren mit Formaldehyd oder Ligninsulfonate, z.B. die unter der Bezeichnung Sulfitablauge erhältlichen Verbindungen. Besonders geeignet sind jedoch Naphthalinsulfonsäure/Formaldehyd-Kondensationsprodukte. Es können auch Gemische dieser Dispergiermittel verwendet werden.

Als nichtionogene Dispergiermittel seien Ethylenoxid-Addukte aus der Klasse der Anlagerungsprodukte von Ethylenoxid an höhere Fettsäuren, gesättigte oder ungesättigte Fettalkohole, Mercaptane, Fettsäureamide, Fettsäurealkylolamide oder Fettamine oder Alkylphenole oder Alkylthiophenole mit mindestens 7 Kohlenstoffatomen im Alkylrest, ferner Ricinolsäureester oder Hydroxyabietylalkohol genannt. Einzelne der Ethylenoxideinheiten können durch andere Epoxide, wie z.B. Styroloxid oder insbesondere Propylenoxid, ersetzt sein.

Als Ethylenoxid-Addukte sind im einzelnen genannt:
a) Umsetzungsprodukte von gesättigten und/oder ungesättigten Fettalkoholen mit 8 bis 20 C-Atomen, mit 20 bis 100 Mol Ethylenoxid pro Mol Alkohol;
b) Umsetzungsprodukte von Alkylphenolen mit 7 bis 12 C-Atomen im Alkylrest mit 5 bis 20 Mol, vorzugsweise 8 bis 15 Mol, Ethylenoxid je Mol phenolische Hydroxylgruppe;
c) Umsetzungsprodukte von gesättigten und/oder ungesättigten Fettaminen mit 8 bis 20 C-Atomen mit 5 bis 20 Mol Ethylenoxid je Mol Amin;
d) Umsetzungsprodukte von gesättigten und/oder ungesättigten Fettsäuren mit 8 bis 20 C-Atomen mit 5 bis 20 Mol Ethylenoxid je Mol Fettsäure;
e) ein Umsetzungsprodukt aus 1 Mol Ricinolsäureester und 15 Mol Ethylenoxid;
f) ein Umsetzungsprodukt aus 1 Mol Hydroxyabietylalkohol und 25 Mol Ethylenoxid.

Auch Gemische der Ethylenoxid-Addukte nach a) bis f) untereinander sind verwendbar. Diese Gemische erhält man durch Mischen einzelner Umsetzungsprodukte oder direkt durch Ethoxylierung eines Gemisches der den Addukten zugrundeliegenden Verbindungen. Bevorzugt wird ein ethoxyliertes Nonylphenol eingesetzt.

Als kationische Dispergatoren kommen zum Beispiel quaternäre Fettaminpolyglykolether in Frage.

Zudem kann das Präparat noch 45-95 % Wasser sowie Konservierungs und Entschäumungsmittel enthalten. Die festen Präparate werden jedoch bevorzugt.

Die Herstellung der erfindungsgemässen Präparate erfolgt durch einfaches Mischen oder Trockenmahlung der Komponenten oder dadurch, dass der Dispersionsaufheller und das Hilfsmittel gegebenenfalls in Gegenwart von Dispergatoren und/oder Emulgatoren zusammengeschmolzen, erstarren gelassen und anschliessend gegebenenfalls in Gegenwart von Dispergatoren und/oder Emulgatoren trockengemahlen oder gegebenenfalls nassgemahlen werden.

Die erfindungsgemässen Präparate eignen sich zum Aufhellen der in der Papierindustrie üblicherweise verwendeten Streichmassen und zwar zum Aufhellen von unpigmentierten, insbesondere aber von pigmentierten Streichmassen. Diese bekannten Streichmassen enthalten als Bindemittel u.a. Kunststoffdispersionen auf Basis von Copolymerisaten aus Butadien-Styrol, Acrylnitril-Butadien-Styrol, Acrylsäureestern, Ethylen-Vinylchlorid und Ethylen-Vinylacetat; Homopolymerisaten, wie Polyvinylchlorid, Polyvinylidenchlorid, Polyethylen und Polyvinylacetat oder Polyurethanen. Ein bevorzugtes Bindemittel besteht aus Styrol-Butylacrylat- oder Styrol-Butadien-Acrylsäure-Mischpolimerisaten. Weitere Polymerlatices sind beispielsweise in den US-PS-3265654, 3657174, 3547899 und 3240740 beschrieben. Das erfindungsgemässe Präparat wird zum Beispiel mittels Schmelzemulgierung in diese Bindemittel eingearbeitet.

Zum Pigmentieren der Streichmassen dienen üblicherweise Aluminiumsilikate wie China-Clay und Kaolin, ferner Bariumsulfat, Satinweiss, Titandioxid oder Calciumcarbonat (Kreide).

Rezepturen solcher bekannter Streichmassen für Papier sind beispielswiese in J.P. Casey "Pulp and Paper"; Chemistry and Chemical Technology, 2. Ed. Vol. III, S. 1648-1649 und in Mc Graw-Hill "Pulp and Paper Manufacture", 2. und 5. Ed. Vol. II, S. 497, beschrieben.

Die erfindungsgemässen Streichmassen enthalten vorzugsweise 30 bis 70 % eines Weisspigmentes. Das Bindemittel wird vorzugsweise in einer Menge verwendet, die ausreicht, dass der Trockengehalt an polymerer Verbindung 1 bis 30 Gewichtsprozent, vorzugsweise 5 bis 25 Gewichtsprozent des Weisspigmentes ausmacht. Die Menge des erfindungsgemässen Aufhellerpräparats berechnet sind derart, dass der Dispersions-Aufheller in Mengen von 0,001 bis 1 Gewichtsprozent, insbesondere 0,01 bis 0,55 Gewichtsprozent, bezogen auf Weisspigment, vorliegt.

Die erfindungsgemässe Streichmasse kann dadurch hergestellt werden, dass man die Komponenten in beliebiger Reihenfolge bei Temperaturen von 10 bis 100°C, vorzugsweise 20 bis 80°C, mischt. Zu den Komponenten zählen hier auch die üblichen Hilfsmittel, die zur Regulierung der rheologischen Eigenschaften wie Viskosität oder Wasserrückhaltevermögen der Streichmassen eingesetzt werden können. Solche Hilfsmittel sind z.B. natürliche Bindemittel wie Stärke, Casein, Protein oder Gelatine, Celluloseether wie Carboxyalkylcellulose oder Hydroxyalkylcellulose, Alginsäure, Alginate, Polyethylenoxid oder Polyethylenoxidalkylether, Mischpolymerisate von Ethylenoxid und Propylenoxid, Polyvinylalkohol, Polyvinylpyrrolidon, wasserlösliche Kondensationsprodukte von Formaldehyd mit Harnstoff oder Melamin, Polyphosphate oder polyacrylsaure Salze.

Die erfindungsgemässe Streichmasse kann zum Beschichten von Papier, Holz, Folien wie z.B. Polypropylen, Polyethylen, Polyester, Cellulose, Cellulosetriacetat, Textilstoffen, nicht gewebten Materialien und geeigneten Baustoffen wie z.B. Tapeten, Raumverkleidungen, Kunststoffüberzügen verwendet werden. Besonders bevorzugt ist die Anwendung auf Papier und Karton sowie Photopapieren.

Die Streichmasse kann auf das Substrat durch jedes herkömmliche Verfahren aufgebracht werden, beispielsweise mit einem Luftmesser, einem Streichmesser, einer Bürste, einer Rolle, einer Rakel oder einem Stab, worauf dann die Beschichtung z.B. mit Infrarottrocknern und/oder Heisslufttrocknern bei Papieroberflächentemperaturen im Bereich von 70 bis 200°C, vorzugsweise 90 bis 130°C, bis auf eine Restfeuchte von 3-6 % getrocknet werden. Vergleichbar hohe Weissgrade werden somit schon beiniedrigen Trocknungstemperaturen erreicht.

Durch die Verwendung der erfindungsgemässen Präparate bzw. Hilfsmittel zeichnen sich die erhaltenen Beschichtungen durch eine optimale Verteilung der Dispersions-Aufheller über die gesamte Oberfläche und eine dadurch bedingte Steigerung des Weissniveaus sowie eine hohe Lichtechtheit aus.

Die Erfindung wird durch die folgenden Beispiele näher erläutert, worin alle Teile und Prozentangaben in Gewicht ausgedrückt sind, sofern nichts anderes angegeben ist.

### Beispiel 1:

Der Aufheller der Formel wird mit den in Tabelle 1 angegebenen Teilen der Komponenten bei Raumtemperatur während 15 Stunden in einer Glasperlenrührmühle (Glasperlendurchmesser 2 mm) in Gegenwart von Wasser gemahlen.

### Beispiel 2:

Der Aufheller gemäss Beispiel 1 wird mit den in Tabelle 2 angegebenen Komponenten und Teilen zusammengeschmolzen, nach Abkühlung trockengemahlen und anschliessend gemäss Beispiel 1 in Wasser dispergiert.

### Beispiel 3:

### a) Herstellung der Streichmasse

700 g eines handelsüblichen Kaolinpigments und 300 g eines handelsüblichen Calciumcarbonatpigments werden mit 385 g Wasser, 5 g eines Dispergators auf Basis Na-salz einer Polycarbonsäure bei einem pH von ca. 9 und unter Einwirkung starker Scherkräfte dispergiert. Zu der entstehenden Pigmentdispersion werden 240 g einer handelsüblichen 50 %igen Polymerdispersion auf Basis von Styrol-Butylacrylat-Copolymer Acronal S 320 D der BASF) und eine der in den Beispielen 1 bis 2 beschriebenen Aufhellerdispersion zugesetzt und verrührt. Der Einsatz des Aufhellers beträgt 0,3 %, bezogen auf die eingesetzte Menge Pigment. Anschliessend wird die Streichfarbe durch Verdünnung mit Wasser auf einen Feststoffgehalt von 50 % eingestellt.

### b) Aufbringung des Papierstrichs

Der Strich wird auf holzfreies und nach den üblichen Methoden sauer geleimtes Streichrohpapier mit Hilfe einer Handrakel aufgebracht, so dass das Strichgewicht nach der Trocknung mit Hilfe eines IR-Strahlers ca. 15 g pro m² beträgt. Die nach dieser Trocknung noch vorhandene Restfeuchte beträgt ca. 2 %.

### c) Weissgradbestimmung

Die Weisse der Beschichtung wird nach "Ciba-Geigy-Weissgrad" ermittelt, wie in "Stand der instrumentellen Weissbewertung unter besonderer Berücksichtigung der Beleuchtung", Textilveredlung 5/1983, S. 157-162 beschrieben. Der Weissgrad der Präparate 1.1 bis 2.7 ist in Tabelle 3 angegeben.

### Beispiel 4:

Es wird eine Streichmasse ohne Hilfsmittelzusatz, jedoch mit 0,3 % des Aufhellers gemäss Beispiel 1 und den in Tabelle 4 genannten Dispergatoren analog dem im Beispiel 3 angewendeten Vorgehen hergestellt und appliziert (Präparate 4.1 bis 4.4). Die Resultate der Weissgradmessung sind in Tabelle 4 denjenigen entsprechenden Präparaten des Beispiels 2 gegenüber gestellt.

### Beispiel 5:

a) Der Aufheller der Formel (1) wird mit den in Tabelle 5 angegebenen Komponenten und Teilen zusammengeschmolzen und nach Abkühlung trockengemahlen.
b) Das so erhaltene feste pulverförmige Präparat wird in eine 90°C heisse Lösung aus 9 %igem wässrigem Polyvinylalkohol (Mowiol 4-98 der Firma Hoechst) eingetragen und durch Anwendung von Scherkräften schmelzemulgiert. Anschliessend wird soviel dieser wässrigen Formulierung mit der Pigmentdispersion gemäss Beispiel 3a) verrührt, dass die entstehende Streichfarbe 0,4 % Polyvinylalkohol bezogen auf die Menge an Pigment enthält. Der Einsatz von Aufheller beträgt 0,3 % oder 0,1 % bezogen auf die eingesetzte Menge Pigment.

Die so erhaltene Streichfarbe wird durch Verdünnung mit Wasser auf einen Feststoffgehalt von 50 % eingestellt, gemäss Beispiel 3b) aufgetragen und der Weissgrad gemäss Beispiel 3c) bestimmt. Die Weissgrade sind Tabelle 5 zu entnehmen.

### Beispiel 6:

Gemäss Beispiel 5a werden feste Präparate mit je einem Aufheller der Formel und den in Tabelle 6 angegebenen Komponenten und Teilen hergestellt. Diese Präparate werden gemäss Beispiel 5b) weiterverarbeitet. Die Weissgrade sind Tabelle 6 zu entnehmen.

## Patentansprüche

1. Präparat enthaltend mindestens einen Dispersionsaufheller, mindestens einen Dispergator und/oder Emulgator gekennzeichnet durch einen Gehalt an mindestens einem über 40°C bis 200°C schmelzenden, wasserunlöslichen C₁₄-C₁₈-fettalkoholischen Hilfsmittel, oder einem über 40°C bis 200°C schmelzenden, wasserunlöslichen arom atischen Hilfsmittel der Formel wobei R₁= -COOR, -COR, -SO₂NHR, -R oder -OH
R₂= -H, -COOR, -COR, -SO₂NHR oder -R
R₃= -H oder Phenylen,
mit R= gegebenenfalls mit C₁-C₈-Alkyl, C₃-C₈-Cycloalkyl oder Phenyl substituiertes C₁-C₈-Alkyl, C₃-C₈-Cycloalkyl oder Phenyl
bedeutet,
oder Gemisch vorstehender Hilfsmittel.

2. Präparat gemäss Anspruch 1, das als Hilfsmittel Benzylphenylketon, Salicylsäurephenylester, Benzophenon, Dibenzyl, p-Benzyl-biphenyl, Benzolsulfanilid, 1-Hydroxi-2-phenylnaphthoat, Terephthalsäurediphenyl-ester, Terephthalsäuredimethylester, Cetylalkohol und/oder Phthalsäuredicyclohexylester enthält.

3. Präparat gemäss Anspruch 1 enthaltend 0,1-150 Teile des Hilfsmittels oder Hilfsmittelgemisches, bezogen auf 1 Teil Dispersionsaufheller, und 2-20 % Dispergator und/oder Emulgator, bezogen auf die Summe von Dispersionsaufheller und Hilfsmittel.

4. Präparat gemäss Anspruch 3, das 1-100 Teile Hilfsmittel bezogen auf 1 Teil Aufheller enthält.

5. Präparat gemäss Anspruch 1, das Dispersionsaufheller aus der Klasse der Cumarine und/oder Benzoxazole enthält.

6. Präparat gemäss Anspruch 5, das als Dispersionsaufheller eine Verbindung oder Mischung von Verbindungen der Formel enthält, worin R₄ = Wasserstoff oder unabhängig voneinander C₁-C₆-Alkyl bedeutet.

7. Präparat gemäss Anspruch 5, das als Dispersionsaufheller eine Verbindung der Formel enthält.

8. Präparat gemäss Anspruch 6, das als Hilfsmittel Phthalsäuredicyclohexylester enthält.

9. Verfahren zur Herstellung der in Anspruch 1 bis 8 genannten Präparate, dadurch gekennzeichnet, dass der Dispersionsaufheller und das Hilfsmittel zusammengeschmolzen, erstarren gelassen und anschliessend trockengemahlen werden, wobei die Dispergatoren und/oder Emulgatoren mitgeschmolzen oder nachträglich während der Trockenmahlung oder einer gegebenenfalls folgenden Nassmahlung zugefügt werden.

10. Verwendung der in einem der Ansprüche 1 bis 8 genannten Präparate zum optischen Aufhellen von Streichmassen für die Beschichtung von Papier, Karton, Folien, Textilstoffen, Holz, nichtgewebten Materialien und Baustoffen.

11. Verwendung der in einem der Ansprüche 1 bis 8 genannten Präparate zum optischen Aufhellen von Streichmassen für die Beschichtung von Papier, Photopapier und Karton.

12. Wässrige Streichmasse enthaltend Weisspigmente, synthetische Binder, mindestens einen Dispersionsaufheller, mindestens einen Dispergator und/oder Emulgator und mindestens ein über 40°C bis 200°C schmelzendes, wasserunlösliches aromatisches oder C₁₄-C₁₈-fettalkoholisches Hilfsmittel oder Hilfsmittelgemisch.

13. Verfahren zur Herstellung der in Anspruch 12 genannten Streichmasse, dadurch gekennzeichnet, dass man die Komponenten in beliebiger Reihenfolge bei Temperaturen von 10°C bis 150°C mischt bzw. schmelzemulgiert.

## Claims

1. A preparation containing at least one dispersion fluorescent brightener and at least one dispersing agent and/or emulsifier, which contains at least one water-insoluble C₁₄-C₁₈ fatty alcohol auxiliary which has a melting point between above 40°C and 200°C or a water-insoluble aromatic auxiliary which has a melting point between above 40°C and 200°C and has the formula in which
R₁ is -COOR, -COR, -SO₂NHR, -R or -OH,
R₂ is -H, -COOR, -COR, -SO₂NHR or -R, and
R₃ is -H or phenylene, where
R is C₁-C₈alkyl, C₃-C₈cycloalkyl or phenyl, each of which is unsubstituted or substituted by C₁-C₈alkyl, C₃-C₈cycloalkyl or phenyl,
or a mixture of the above auxiliaries.

2. A preparation according to claim 1, which contains as the auxiliary benzyl phenyl ketone, phenyl salicylate, benzophenone, dibenzyl, p-benzylbiphenyl, benzene sulfanilide, 1-hydroxy-2-phenyl-naphthoate, diphenyl terephthalate, dimethyl terephthalate, cetyl alcohol and/or dicyclohexyl phthalate.

3. A preparation according to claim 1 containing 0.1-150 parts of the auxiliary or auxiliary mixture per part of dispersion fluorescent brightener and 2-20% of dispersing agent and/or emulsifier, based on the sum of dispersion fluorescent brightener and auxiliary.

4. A preparation according to claim 3, which contains 1-100 parts of auxiliary per part of fluorescent brightener.

5. A preparation according to claim 1, which contains a dispersion fluorescent brightener from the class of coumarins and/or benzoxazoles.

6. A preparation according to claim 5, which contains as the dispersion fluorescent brightener a compound or a mixture of compounds of the formulae in which the radicals R₄ are hydrogen or independently of one another C₁-C₆alkyl.

7. A preparation according to claim 5, which contains as the dispersion fluorescent brightener a compound of the formula

8. A preparation according to claim 6, which contains as the auxiliary dicyclohexyl phthalate.

9. A process for obtaining a preparation as mentioned in claims 1 to 8, which comprises melting the dispersion fluorescent brightener and the auxiliary together, allowing the melt to solidify and then subjecting the product to dry grinding, the dispersing agent and/or emulsifier being melted at the same time or being subsequently added during the dry grinding or wet grinding which is subsequently carried out if appropriate.

10. The use of a preparation mentioned in one of claims 1 to 8 for fluorescent brightening of coating compositions for coating paper, cardboard, films, textile materials, wood, non-woven materials and building materials.

11. The use of a preparation mentioned in one of claims 1 to 8 for fluorescent brightening of coating compositions for coating paper, photographic paper and cardboard.

12. An aqueous coating composition containing white pigments, synthetic binders, at least one dispersion fluorescent brightener, at least one dispersing agent and/or emulsifier and at least one water-insoluble aromatic or C₁₄-C₁₈ fatty alcohol auxiliary or auxiliary mixture which has a melting point between above 40°C and 200°C.

13. A process for the preparation of the coating composition mentioned in claim 12, which comprises subjecting the components to mixing or melt emulsification in any desired sequence at temperatures from 10°C to 150°C.

## Revendications

1. Préparation comprenant au moins un azurant optique dispersé, au moins un dispersant et/ou un émulsifiant, caractérisée en ce qu'elle contient au moins un adjuvant alcool gras en C₁₄-C₁₈ insoluble dans l'eau et fondant à une température supérieure à 40°C et allant jusqu'à 200°C, ou un adjuvant aromatique insoluble dans l'eau et fondant à une température supérieure à 40°C et allant jusqu'à 200°C, répondant à la formule dans laquelle
R₁ = -COOR, -COR, -SO₂NHR, -R ou -OH,
R₂ = -H, -COOR, -COR, -SO₂NHR ou -R,
R₃ = -H ou phénylène,
R signifiant un groupe alcoyle en C₁-C₈, cycloalcoyle en C₃-C₈ ou phényle, éventuellement substitué par un groupe alcoyle en C₁-C₈, cycloalcoyle en C₃-C₈ ou phényle,
ou un mélange des adjuvants ci-dessus.

2. Préparation selon la revendication 1, qui contient, comme adjuvant, de la benzylphénylcétone, du salicylate de phényle, de la benzophénone, du dibenzyle, du pbenzyl-biphényle, du benzènesulfanilide, du 1-hydroxy-2naphtoate de phényle, du téréphtalate de diphényle, du téréphtalate de diméthyle, de l'alcool hexadécylique et/ou du phtalate de dicyclohexyle.

3. Préparation selon la revendication 1, contenant 0,1 à 150 parties de l'adjuvant ou du mélange d'adjuvants pour 1 partie d'azurant optique dispersé, et 2 à 20 % de dispersant et/ou d'émulsifiant, par rapport à la quantité totale d'azurant optique dispersé et d'adjuvant.

4. Préparation selon la revendication 3, qui contient 1 à 100 parties d'adjuvant pour 1 partie d'azurant optique.

5. Préparation selon la revendication 1, qui contient un azurant optique dispersé de la classe de la coumarine et/ou du benzoxazole.

6. Préparation selon la revendication 5, qui contient, comme azurant optique dispersé, un composé ou un mélange de composés répondant à l'une des formules dans lesquelles les restes R₄ représentent, indépendamment les uns des autres, un atome d'hydrogène ou un groupe alcoyle en C₁-C₆.

7. Préparation selon la revendication 5, qui contient, comme azurant optique dispersé, un composé répondant à la formule

8. Préparation selon la revendication 6, qui contient du phtalate de dicyclohexyle comme adjuvant.

9. Procédé de fabrication des préparations citées dans l'une des revendications 1 à 8, caractérisé en ce que l'azurant optique dispersé et l'adjuvant, fondus ensemble, sont abandonnés pour solidification et ensuite, broyés à sec, les dispersants et/ou les émulsifiants étant fondus en même temps ou ajoutés ultérieurement pendant le broyage à sec ou pendant un éventuel broyage humide subséquent.

10. Utilisation des préparations citées dans l'une des revendications 1 à 8, pour l'azurage optique de masses à enduire utilisées pour recouvrir du papier, du carton, des feuilles, des matières textiles, du bois, des matières non tissées et des matériaux de construction.

11. Utilisation des préparations citées dans l'une des revendications 1 à 8, pour l'azurage optique de masses à enduire utilisées pour recouvrir du papier, du papier photographique et du carton.

12. Masse à enduire aqueuse, contenant des pigments blancs, des liants synthétiques, au moins un azurant optique dispersé, au moins un dispersant et/ou un émulsifiant et au moins un adjuvant, aromatique ou alcool gras en C₁₄-C₁₈, insoluble dans l'eau et fondant à une température supérieure à 40°C et allant jusqu'à 200°C, ou un mélange de tels adjuvants.

13. Procédé de préparation de la masse à enduire citée dans la revendication 12, caractérisé en ce qu'on mélange ou émulsifie à l'état fondu les composants, dans un ordre quelconque et à une température comprise entre 10°C et 150°C.
